# EUROPÄISCHE PATENTSCHRIFT

(11) **EP 2 255 021 B1**
(45) Veröffentlichungstag und Bekanntmachung des Hinweises auf die Patenterteilung: **31.08.2011**
(21) Anmeldenummer: 09712055.4
(22) Anmeldetag: 23.01.2009
(51) Int. Cl.: C22C 38/22

(54) **STAHLLEGIERUNG FÜR EINEN NIEDRIG LEGIERTEN STAHL ZUR HERSTELLUNG HOCHFESTER NAHTLOSER STAHLROHRE**
STEEL ALLOY FOR A LOW ALLOY STEEL FOR PRODUCING HIGH-TENSILE SEAMLESS STEEL TUBING
ALLIAGE D'ACIER POUR ACIER FAIBLEMENT ALLIÉ DESTINÉ À LA FABRICATION DE TUBES D'ACIER SANS SOUDURE À HAUTE RÉSISTANCE

(30) Priorität: 20.02.2008 DE 102008010749
(43) Veröffentlichungstag der Anmeldung: 01.12.2010
(73) Patentinhaber: V & M Deutschland GmbH, 40472 Düsseldorf (DE)
(72) Erfinder: KAUCKE, Christoph, 40233 Düsseldorf (DE); KUBLA, Guido, 46240 Bottrop (DE); SANDERS, Heinz, 45468 Mülheim (DE); STALLYBRASS, Charles, 40235 Düsseldorf (DE); SCHNEIDER, André, 33104 PADERBORN (DE); SCHÜTZ, Markus, 45968 Gladbeck (DE)
(74) Vertreter: Meissner, Peter E.
(86) Internationale Anmeldenummer: PCT/DE2009/000088
(87) Internationale Veröffentlichungsnummer: WO 2009/103259

(56) Entgegenhaltungen:
- WO-A-2007/033635
- DE-A1- 3 628 712
- DE-A1- 4 446 709
- DE-A1- 19 942 641
- MOZE ET AL: "Net cross-section design resistance and local ductility of elements made of high strength steel" JOURNAL OF CONSTRUCTIONAL STEEL RESEARCH, ELSEVIER, AMSTERDAM, NL, Bd. 63, Nr. 11, 16. September 2007 (2007-09-16), Seiten 1431-1441, XP022250906 ISSN: 0143-974X
- DILTHEY U ET AL: "UNTERPULVERSCHWEISSEN DER HOCHFESTEN FEINKORNBAUSTAEHLE S890QL UND S960QL" SCHWEISSEN UND SCHNEIDEN, DVS VERLAG, DUSSELDORF, DE, Bd. 52, Nr. 9, 1. September 2000 (2000-09-01), Seiten 544,546-548, XP000980931 ISSN: 0036-7184
- ACKERMANN C: "Brückenbauen mit neuen Werkstoffen: Die Fußgängerbrücke über die Bayerstraße in München (Building bridges with new materials: Pedestrian bridge over the Bayerstrasse in Munich) {doi:10.1002/stab.200590171}" STAHLBAU OCTOBER 2005 ERNST AND SOHN DE, Bd. 74, Nr. 10, Oktober 2005 (2005-10), Seiten 729-734, XP002542104
- "Brücke über die Bayerstraße, München (Leichten Fußes zur Wiesn)" VM (VALLOUREC & MANNESMAN) REPORT, Bd. 15, Juni 2005 (2005-06), Seiten 1-3, XP002542105 Gefunden im Internet: URL:http://www.vmtubes.com/jsp/epctrl.jsp? con=vmtubes000334&cat=vmtubes000181&mod=vm tubes000061&pri=vmtubes#> [gefunden am 2009-08-19]

## Beschreibung

Die Erfindung betrifft eine Stahllegierung für einen niedrig legierten Stahl zur Herstellung hochfester schweißbarer nahtloser Stahlrohre gemäß Patentanspruch 1.

Insbesondere betrifft die Erfindung Rohre, die auch von der Kreisform abweichende Querschnitte aufweisen können und als Konstruktionsrohre für besonders hoch beanspruchte geschweißte Stahlbaukonstruktionen, beispielsweise im Kran-, Brücken-, Schiff-, Hebezeug- und Lastfahrzeugbau, vorgesehen sind.

Solche Rohre können neben kreisförmigen Querschnitten je nach Anforderung und Einsatzbereich z. B. quadratische, rechteckige oder auch vieleckige Querschnitte aufweisen.

Stahllegierungen für derartige Stahlrohre sind beispielsweise aus der DE 199 42 641 A1 bekannt. Diese bekannte Stahllegierung weist neben geringen Zusätzen an Chrom, Molybdän und Vanadin als Besonderheit für einen niedrig legierten Stahl unter Verzicht von Nickel einen Zusatz von Wolfram im Bereich von 0,30 - 1,00% auf.

Durch den Verzicht des ansonsten zwingend erforderlichen Nickels bzw. durch die Beschränkung des Ni-Gehaltes auf niedrige Werte soll Klebzunder vermieden werden und dadurch die Oberflächenbeschaffenheit, insbesondere beim Warmpilgem von Rohren aus diesen Stählen, verbessert werden, um die ansonsten erforderliche aufwändige zerspanende Nacharbeit der Oberfläche zu vermeiden.

Konstruktionsrohre für die oben genannten Anwendungsbereiche unterliegen höchsten Beanspruchungen hinsichtlich Festigkeit und Zähigkeit bei tiefen Temperaturen bis zu -40°C.

Um die geforderten Eigenschaften zu erreichen müssen die Rohre nach dem Warmwalzen einer Vergütungsbehandlung unterzogen werden.

Mit dem aus der DE 199 42 641 A1 als FGS 70 bekannten Stahl, wurden alle geforderten Mindestwerte für Streckgrenze, Zugfestigkeit, Bruchdehnung und Kerbschlagarbeit sicher erreicht.

Die Anforderungen an Konstruktionsrohre für die vorgenannten Anwendungsbereiche sind allerdings in den letzten Jahren immer weiter gewachsen, so dass heute zunehmend Bedarf an Konstruktionsrohren mit folgenden Anforderungen besteht:
- Streckgrenze R_{p0,2} min.: 960 MPa
- Zugfestigkeit Rm: 980 -1150 MPa
- Kerbschlagarbeit Av (längs): 27 J bei -40°C
- Gewährleistung der allgemeinen Schweißbarkeit
- niedriger, bzw. eingeschränkter Ni-Gehalt

Die geforderte Steigerung der Festigkeit bei ausreichender Zähigkeit von warmgefertigten nahtlosen Rohren für die beschriebenen Anwendungsbereiche erfordert die Entwicklung neuer Legierungskonzepte. Speziell im Streckgrenzenbereich um 1000 MPa erreichen konventionelle Legierungskonzepte keine ausreichende Zähigkeit bei tiefen Temperaturen.

Der die Festigkeit steigernde Mechanismus, der gleichzeitig zu einer Steigerung der Zähigkeit führt, ist bekanntermaßen die Verringerung der Korngröße. Sie kann z. B. durch die Zulegierung von Nickel oder Molybdän und der damit verbundenen Verringerung der Umwandlungstemperatur, erzielt werden.

Diese Legierungskonzepte führen jedoch zu einer Steigerung des Kohlenstoffäquivalentes und damit verbunden zu einer schlechteren Schweißbarkeit. Zudem erhöhen Nickel und Molybdän die Legierungskosten signifikant und außerdem verschlechtert Nickel zusätzlich die Oberflächenqualität der warmgewalzten Rohre.

Die naheliegende Möglichkeit der Erhöhung des Kohlenstoffgehaltes zur Festigkeitssteigerung würde jedoch zu einer Verschlechterung der Zähigkeit und einer starken Erhöhung des Kohlenstoffäquivalentes führen.

Vanadium wird ebenfalls zur Steigerung der Festigkeit genutzt. Dieses Konzept basiert auf der Mischkristallhärtung des Vanadium und der Ausscheidung feinster Vanadium-Karbide während der Anlassbehandlung.

Mit den vorgenannten Legierungskonzepten können die geforderten Eigenschaften jedoch nicht erreicht werden.

Eine Verringerung der Korngröße zur Verbesserung der mechanischen Eigenschaften kann grundsätzlich auch durch thermomechanische Behandlung erfolgen.

Die spezifische Temperaturführung bei der Warmfertigung nahtloser Rohren erlaubt jedoch nicht die erforderliche Absenkung der Umformtemperatur für die Anwendung bekannter Konzepte für eine thermomechanische Behandlung.

Bislang können die geforderten hohen Anforderungen nur mit hoch legierten Stählen erreicht werden, die aufgrund ihrer hohen Kosten keine oder nur geringe Marktakzeptanz gefunden haben.

Aufgabe der Erfindung ist es, eine kostengünstige Stahllegierung für einen niedrig legierten Stahl zur Herstellung hochfester schweißbarer nahtloser Stahlrohre, insbesondere Konstruktionsrohre, anzugeben, der die genannten Mindestanforderungen hinsichtlich Streckgrenze, Zugfestigkeit und Kerbschlagarbeit sicher erfüllt und darüber hinaus eine gute allgemeine Schweißbarkeit gewährleistet und beim Warmwalzen zu optisch einwandfreien Oberflächen führt.

Diese Aufgabe wird ausgehend vom Oberbegriff in Verbindung mit den kennzeichnenden Merkmalen des Anspruches 1 gelöst. Vorteilhafte Weiterbildungen sind Gegenstand von Unteransprüchen.

Nach der Lehre der Erfindung wird für einen niedrig legierten Stahl zur Herstellung hochfester schweißbarer warmgewalzter nahtloser Stahlrohre, insbesondere Konstruktionsrohre, eine Stahllegierung mit folgender chemischer Zusammensetzung vorgeschlagen:
0,15- 0,18 % C
0,20 - 0,40 % Si
1,40 - 1,60 % Mn
max. 0,05 % P
max. 0,01 % S
>0,50 - 0,90 % Cr
>0,50 - 0,80 % Mo
>0,10 - 0,15 % V
0,60- 1,00 % W
0,0130 - 0,0220 % N
Rest Eisen mit erschmelzungsbedingten Verunreinigungen, mit optionaler Zugabe eines oder mehrerer Elemente von Al, Ni, Nb und Ti, mit der Maßgabe, dass das Verhältnis V/N einen Wert von 4 bis 12 aufweist und der Ni- Gehalt des Stahls nicht mehr als 0,40 % beträgt.

Die erfindungsgemäße Stahllegierung setzt auf der Entwicklung des aus der DE 199 42 641 A1 bekannten wolframlegierten Feinkornbaustahls auf.

Aus bisherigen Erfahrungen ist nicht bekannt, dass Wolfram einen negativen Einfluss auf die Schweißbarkeit hat. Die maximal erreichbare Streckgrenzensteigerung durch die Legierung mit Wolfram ist nach Untersuchungen allerdings nur bis ca. 900 MPa gegeben. Eine weitere Steigerung ist ausschließlich durch eine Erhöhung des Wolframgehaltes nicht möglich. Als günstig hat sich deshalb ein W-Gehalt von 0,60 -1,0 %, vorzugsweise von 0,7 - 0,9 % herausgestellt.

Die im Zuge der vorliegenden Erfindung durchgeführten Versuche haben überraschend gezeigt, dass bei einer im Vergleich zur bekannten Stahllegierung nur geringfügig höheren Zugabe an Legierungselementen wie Cr und Mo, die Einhaltung bestimmter V/N-Verhältnisse zu einem deutlichen Festigkeitssprung unter Einhaltung der geforderten Mindestkerbschlagarbeit von 27 J bei -40°C führt.

Für das Erreichen einer gewissen "Basisfestigkeit" hat sich herausgestellt, dass die Summe der Zugaben an Cr, Mo und W jedoch mindestens 1,5 Gew. % betragen sollten.

Die Erfindung beinhaltet das innovative Konzept der Anhebung der Rekristallisationsstopptemperatur deutlich über die Endwälztemperatur durch gezielte Mikrolegierung mit Vanadium und Stickstoff. Basierend auf umfangreichen thermodynamischen Berechnungen muss das Verhältnis der Gehalte von V und N zwischen 4 und 12 liegen, um den gewünschten Effekt zu erreichen.

Generell sind hohe Gehalte an gelöstem Stickstoff als nachteilig für die Zähigkeit zu betrachten. Durch die geeignete Wahl des V/N-Verhältnisses im Bereich von 4 -12 kann der Gehalt an gelöstem Stickstoff allerdings auf ein Minimum reduziert werden, während gleichzeitig die gebildeten Vanadium-Karbonitride den beschriebenen Effekt der Kornfeinung durch thermomechanische Behandlung bewirken.

Der somit ungewöhnlich hohe aber durch die Bildung von Vanadium-Karbonitriden unschädliche bzw. sogar zur Kornfeinung eingesetzte Stickstoffgehalt der Legierung ermöglicht zudem vorteilhaft den Verzicht auf kostenintensive Entgasungsbehandlungen im Rahmen der Sekundärmetallurgie.

Im Rahmen des erfindungsgemäßen Legierungskonzeptes ist je nach Anforderungen eine optionale Zulegierung eines oder mehrerer Legierungselemente von Al, Ni, Nb und Ti vorgesehen. Diese Anforderungen können sich z. B. aus unterschiedlich zu walzenden Wanddicken der Rohre ergeben, die im Bereich von unter 10 mm bis über 80 mm liegen können und insbesondere bei größeren Wanddicken eine Zulegierung der genannten Elemente erforderlich machen, um die geforderten Eigenschaften durch Kornfeinung zu erreichen.

Im Hinblick auf eine optimale Kosten-/Nutzenrelation des Legierungskonzeptes haben sich als günstig Gehalte von max. 0,03 % Al, max. 0,40 % Ni, max. 0,04 % Nb und max. 0,04 % Ti erwiesen.

Der Ni- Gehalt ist mit max. 0,40 % ausreichend niedrig, um bei dem für diese Stahlgüte hauptsächlich angewandten Rohrkontiverfahren eine ausreichend gute Obertlächenqualität zu erzeugen.

Beim Einsatz des Warmpilgerverfahrens zur Herstellung nahtloser Rohre, ist zum Erreichen einer ausreichenden Oberflächenqualität der Ni- Gehalt auf 0,20 %, vorzugsweise 0,15%, insbesondere maximal 0,10 % beschränkt.

Die aus einer Betriebsschmelze mit der nachfolgend aufgeführten erfindungsgemäßen Stahllegierung erzeugten nahtlosen Stahlrohre weisen ausgezeichnete Werte hinsichtlich ihrer Festigkeits- und Zähigkeitseigenschaften auf.
0,17%C
0,32%Si
1,54 % Mn
0, 013 % P
0,003 % S
0,74 %Cr
0,54 % Mo
0,11 % V
0,75 % W
0,0142 % N
0,023 % Al
0,16 % Ni
0,001 % Ti
0,164 %Ni
mit V/N = 8,03

Hieran wurden die in der nachfolgenden Tabelle aufgeführten Werte ermittelt. Die Werte sind die Mittelwerte aus jeweils vier Zugproben bzw. vier Kerbschlagbiegeproben. Die Proben wurden als Längsproben aus betrieblich erzeugten wärmebehandelten Rohren entnommen.

| Geometrie (AD x WD) | Rₚ₀,₂ | Rₘ | R_{p0,2}/Rm | A₅ | Av (bei -40°C) |
|---|---|---|---|---|---|
| 88,9 x 5,8 mm | 1070 MPa | 1128 MPa | 0,95 | 14,1% | 40 J |
| 88,9 x 5,8 mm | 1047 MPa | 1107 MPa | 0,95 | 13,0 % | 41 J |
| 177,8 x 12,6 mm | 1067 MPa | 1092 MPa | 0,98 | 15,5% | 42 J |
| 177,8 x 12,6 mm | 1076 MPa | 1103 MPa | 0,98 | 17,0 % | 37 J |
| Anforderungen | > 960 MPa | 980 -1150 MPa | | >10% | > 27 J |

| | | | | | |
|---|---|---|---|---|---|
| AD: Außendurchmesser, WD: Wanddicke | | | | | |

## Patentansprüche

1. Stahllegierung für einen niedrig legierten Stahl zur Herstellung hochfester, schweißbarer warm gewalzter nahtloser Stahlrohre, insbesondere Konstruktionsrohre, mit folgender chemischer Zusammensetzung (in Masse-%):
0,15-0,18%C
0,20 - 0,40 % Si
1,40-1,60%Mn
max. 0,05 % P
max. 0,01 % S
>0,50 - 0,90 °% Cr
>0,50 - 0,80 % Mo
>0,10-0,15%V
0,60- 1,00 % W
0,0130 - 0,0220 % N
Rest Eisen mit erschmelzungsbedingten Verunreinigungen, mit optionaler Zugabe eines oder mehrerer Emente von Al, Ni, Nb und Ti so dass die optional zulegierten Elemente folgende Gehalte aufweisen:
max. 0,03 % Al
max. 0,40 % Ni
max. 0,04 % Nb
max. 0,04 % Ti,
mit der Maßgabe, dass das Verhältnis V/N einen Wert von 4 bis 12 aufweist und der Ni- Gehalt des Stahls nicht mehr als 0,40 % beträgt.

2. Stahllegierung nach Ansprüch 1,
**dadurch gekennzeichnet,**
**dass** der W-Gehalt 0,7 - 0,9 % beträgt.

3. Stahllegierung nach einem der Ansprüche 1-2
**dadurch gekennzeichnet,**
**dass** die Zugabe an Cr, Mo und W mindestens 1,5 Gew.% beträgt.

4. Hochfestes schweißbares nahtloses Stahlrohr, insbesondere Konstruktionsrohr, hergestellt durch Warmwalzen mit anschließender Vergütung, bestehend aus einem Stahl mit folgender Legierungszusammensetzung:
0,15-0,18%C
0,20 - 0,40 % Si
1,40 - 1,60 % Mn
max. 0,05 % P
max. 0,01 % S
>0,50 - 0,90 % Cr
>0,50 - 0,80 % Mo
>0,10 - 0,15 % V
0,60 -1,00 % W
0,013 - 0,0220 % N mit
4 ≤ V/N ≤ 12
Rest Eisen mit erschmelzungsbedingten Verunreinigungen, enthaltend ein oder mehrere Elemente von Al, Ni, Nb und so dass die der Stahllegierung optional zulegierten Elemente folgende Gehalte aufweisen:
max. 0,03 % Al
max. 0,40 % Ni
max. 0,04 % Nb
max. 0,04 % Ti
Ti und einem Ni-Gehalt von höchstens 0,40 %.

5. Konstruktionsrohr nach Anspruch 4.
**dadurch gekennzeichnet,**
**dass** der W-Gehalt der Stahllegierung 0,7 - 0,9 % beträgt.

6. Konstruktionsrohr nach Anspruch 5
**dadurch gekennzeichnet,**
**dass** die Zugabe an Cr, Mo und W mindestens 1,5 Gew.% beträgt.

## Claims

1. A steel alloy for a low-alloy steel for producing high-tensile, weldable, hot-rolled seamless steel tubes, particularly construction tubes, with the following chemical composition (in wt.%):
0.15 - 0.18% C
0.20 - 0.40% Si
1.40-1.60%Mn
max. 0.05% P
max. 0.01% S
>0.50 - 0.90% Cr
>0.50 - 0.80% Mo
>0.10-0.15%V
0.60- 1.00% W
0.0130-0.0220% N
balance: iron with impurities resulting from steelmaking, with optional addition of one or more elements from Al, Ni, Nb and Ti, so that the optionally added elements have the following contents:
max. 0.03% Al
max. 0.40% Ni
max. 0.04% Nb
max. 0.04% Ti
with the proviso that the ratio of V/N has a value of 4 to 12 and the Ni content of the steel is no more than 0.40%.

2. The steel alloy according to claim 1,
**characterised in that**
the W content is 0.7 - 0.9%.

3. The steel alloy according to one of claims 1 - 2,
**characterised in that**
the addition of Cr, Mo and W is at least 1.5 wt.%

4. A high-tensile, weldable seamless steel tube, particularly a construction tube, produced by hot rolling with subsequent hardening and tempering, consisting of a steel with the following alloying composition: 0.15-0.18% C
0.20 - 0.40% Si
1.40-1.60%Mn
max. 0.05% P
max. 0.01% S
>0.50 - 0.90% Cr
>0.50 - 0.80% Mo
>0.10-0.15%V
0.60-1.00% W
0.013-0.0220% N with
4≤V/N≤12
balance: iron with impurities resulting from steelmaking, containing one or more elements from Al, Ni, Nb and Ti, so that the elements optionally added to the steel alloy have the following contents:
max. 0.03% Al
max. 0.40% Ni
max. 0.04% Nb
max. 0.04% Ti
and a Ni content of no more than 0.40%.

5. The construction tube according to claim 4,
**characterised in that**
the W content of the steel alloy is 0.7 - 0.9%.

6. The construction tube according to claim 5 ,
**characterised in that**
the addition of Cr, Mo and W is at least 1.5 wt.%.

## Revendications

1. Alliage d'acier pour un acier faiblement allié destiné à la fabrication de tubes d'acier hautement résistants, soudables, laminés à chaud et sans soudure, en particulier des tubes de construction, présentant la composition chimique suivante (% en masse) :
0,15 à 0,18 % de C,
0,20 à 0,40 % de Si,
1,40 à 1,60 % de Mn,
0,05 % de P au maximum,
0,01 % de S au maximum,
> 0,50 à 0,90 % de Cr,
> 0,50 à 0,80 % de Mo,
> 0,10 à 0,15 % de V,
0,60 à 1,00 % de W,
0,0130 à 0,0220 % de N,
la partie restante étant constituée de fer comprenant des impuretés liées à la fusion, avec un apport éventuel d'un ou plusieurs des éléments Al, Ni, Nb et Ti, de sorte que les éléments d'alliage ajoutés en option présentent les teneurs suivantes :
0,03 % d'A1 au maximum,
0,40 % de Ni au maximum,
0,04 % de Nb au maximum,
0,04 % de Ti au maximum,
à condition que le rapport V/N présente une valeur de 4 à 12 et que la teneur en Ni de l'acier n'atteigne pas une valeur supérieure à 0,40 %.

2. Alliage d'acier selon la revendication 1,
**caractérisé en ce que**
la teneur en W se situe dans la plage de 0,7 à 0,9 %.

3. Alliage d'acier selon l'une quelconque des revendications 1 et 2,
**caractérisé en ce que**
l'apport en Cr, Mo et W s'élève au moins à 1,5 % en poids.

4. Tube d'acier soudable hautement résistant sans soudure, en particulier tube de construction fabriqué par laminage à chaud, suivi d'un traitement thermique, constitué d'un acier présentant la composition d'alliage suivante :
0,15 à 0,18 % de C,
0,20 à 0,40 % de Si,
1,40 à 1,60 % de Mn,
0,05 % de P au maximum,
0,01 % de S au maximum,
> 0,50 à 0,90 % de Cr,
> 0,50 à 0,80 % de Mo,
> 0,10 à 0,15 % de V,
0,60 à 1,00 % de W,
0,013 à 0,0220 % de N, avec
4 ≤ V/N ≤ 12
la partie restante étant représentée par du fer comprenant des impuretés liées à la fusion, contenant un ou plusieurs des éléments Al, Ni, Nb et Ti, de sorte que les éléments d'alliage ajoutés en option à l'alliage d'acier présentent les teneurs suivante :
0,03 % d'A1 au maximum,
0,40 % de Ni au maximum,
0,04 % de Nb au maximum,
0,04 % de Ti au maximum,
et une teneur en Ti de 0,40 % au maximum.

5. Tube de construction selon la revendication 4, **caractérisé en ce que** :
la teneur en W de l'alliage d'acier se situe dans la plage de 0,7 à 0,9 %.

6. Tube de construction selon la revendication 5, **caractérisé en ce que** l'apport en Cr, Mo et W s'élève au moins à 1,5 % en poids.
